# EUROPÄISCHE PATENTSCHRIFT

(11) **EP 1 752 562 B1**
(45) Veröffentlichungstag und Bekanntmachung des Hinweises auf die Patenterteilung: **05.10.2011**
(21) Anmeldenummer: 06020613.3
(22) Anmeldetag: 20.08.2003
(51) Int. Cl.: C23G 1/32, C23F 1/44, F01D 5/00

(54) **Verfahren zum Entfernen eines Schichtbereichs eines Bauteils**
Process for stripping an area of a layer from a component
Procédé d'élimination d'une zone pelliculaire d'un élément constituif

(30) Priorität: 18.10.2002 EP 02023394
(43) Veröffentlichungstag der Anmeldung: 14.02.2007
(62) Teilanmeldung aus: 03809256.5
(73) Patentinhaber: SIEMENS AKTIENGESELLSCHAFT, 80333 München (DE)
(72) Erfinder: Cox, Nigel-Philip, 45468 Mülheim an der Ruhr (DE); Maier, Uta, 19053 Schwerin (DE); Ott, Michael, Dr., 45478 Mülheim an der Ruhr (DE); Reiche, Ralph, 13465 Berlin (DE); Zimmer, Ronald, 90427 Nürnberg (DE)

(56) Entgegenhaltungen:
- EP-A- 1 213 370
- US-A- 2 710 271
- US-A- 5 575 858
- US-A- 5 944 909
- US-A- 6 132 520
- US-A1- 2002 074 017
- DATABASE WPI Section Ch, Week 198642 Derwent Publications Ltd., London, GB; Class M14, AN 1986-274660 XP002228489 & JP 61 199085 A (MIYATA KOGYO KK) 3. September 1986 (1986-09-03)

## Beschreibung

Die Erfindung betrifft ein Verfahren zur Entfernung eines Schichtbereichs eines Bauteils.

In heutigen modernen Energieerzeugungsanlagen, wie z. B. Gasturbinenanlagen, spielt der Wirkungsgrad eine wichtige Rolle, weil dadurch die Kosten für den Betrieb der Gasturbinenanlagen reduziert werden können.

Die Möglichkeit, den Wirkungsgrad zu erhöhen und damit die Betriebskosten zu reduzieren besteht darin, Einlasstemperaturen eines Verbrennungsgases innerhalb einer Gasturbine zu erhöhen.

Aus diesem Grund wurden keramische Wärmedämmschichten entwickelt, die auf thermisch belasteten Bauteilen, beispielsweise aus Superlegierungen, aufgebracht werden, die alleine den hohen Einlasstemperaturen auf Dauer nicht mehr standhalten könnten.

Die keramische Wärmedämmschicht bietet den Vorteil einer hohen Temperaturresistenz aufgrund ihrer keramischen Eigenschaften und das metallische Substrat den Vorteil der guten mechanischen Eigenschaften in diesem Verbund- oder Schichtsystem. Typischerweise ist zwischen dem Substrat in der keramischen Wärmedämmschicht eine Haftvermittlungsschicht mit der Zusammensetzung MCrAlY (Hauptbestandteile) aufgebracht, wobei M bedeutet, dass ein Metall aus der Gruppe Nickel, Chrom oder Eisen verwendet wird.

Die Zusammensetzung dieser MCrAlY-Schichten kann variieren, jedoch unterliegen alle MCrAlY-Schichten trotz der aufliegenden Keramikschicht einer Korrosion durch Oxidation, Sulfidation oder anderen chemischen und/oder mechanischen Angriffen.

Die MCrAlY-Schicht degradiert dabei häufig in einem stärkeren Maße als das metallische Substrat (bspw. Ni-, Co basierte Superlegierung), d.h. dass die Lebensdauer des Verbundsystems aus Substrat und Schicht bestimmt wird durch die Lebensdauer der MCrAlY-Schicht.
Die MCrAlY-Schicht ist nach längerem Einsatz nur noch bedingt funktionstüchtig, hingegen kann das Substrat noch voll funktionstüchtig sein.

Es besteht also der Bedarf, die im Einsatz degradierten Bauteile, beispielsweise Turbinenlaufschaufeln oder -leitschaufeln oder Brennkammerteile, aufzuarbeiten, wobei die korrodierten Schichten oder Zonen der MCrAlY-Schicht oder des Substrats abgetragen werden müssen, um eventuell neue MCrAlY-Schichten oder andere Schutzschichten und/oder wiederum eine Wärmedämmschicht aufzubringen. Die Verwendung von vorhandenen, benutzten Substraten führt zu einer Kostenreduzierung beim Betrieb von Gasturbinenanlagen.

Dabei muss beachtet werden, dass das Design der Turbinenschaufel und der Leitschaufel nicht verändert wird, das heißt, dass ein gleichmäßiger Oberflächenabtrag vom Material erfolgt. Weiterhin dürfen keine Korrosionsprodukte zurückbleiben, die bei einer Neubeschichtung mit einer MCrAlY-Schicht und/oder einer anderen Schutzschicht und/oder einer keramischen Wärmedämmschicht eine Fehlerquelle bilden oder zu einer schlechten Haftung dieser Schichten führen würden.

Die EP 759 098 B1 zeigt ein Verfahren zur Reinigung von Turbinenschaufelblättern, bei dem Kaliumhydroxid verwendet wird.

Ebenso ist es Stand der Technik, korrodierte Schichten durch Säurestrippen zu entfernen, wie es aus der US-PS 5,944,909 bekannt ist.

Verfahren die eine Behandlung in Salzbad sowie Säure. Strippenumfassen sind aus US-A-2 710 271 und US-A-2002/074017 bekannt.

Die bekannten Verfahren führen oft zu keinem oder zu einem ungleichmäßigen Abtrag und sind auch sehr zeitintensiv.

Es ist daher Aufgabe der Erfindung, dieses Problem zu überwinden.

Die Aufgabe wird gelöst durch ein Verfahren gemäß Anspruch 1, bei dem vor einer Säurebehandlung eine Behandlung des Bauteils in einem Salzbad erfolgt.

Weitere vorteilhafte Verfahrensschritte sind in den Unteransprüchen aufgelistet.

Es zeigen
- Figur 1: ein Bauteil,
- Figur 2: ein Schichtsystem,
- Figur 3: eine Vorrichtung, um das erfindungsgemässe Verfahren durchzuführen, und
- Figur 4: ein mit dem erfindungsgemäßen Verfahren behandeltes Bauteil.

Figur 1 zeigt ein Bauteil 1, das mit dem erfindungsgemässen Verfahren behandelt werden soll.

Das Bauteil 1, das bspw. aus Metall oder einer Metalllegierung besteht, weist einen Oberflächenbereich 10 auf, der bspw. durch Korrosion, Oxidation oder in sonstiger Art und Weise degradiert ist und entfernt werden soll.
Der Oberflächenbereich 10 besteht bspw. aus einem Oxid, das bei hohen Temperaturen entstanden ist.
Ebenso können auch nicht degradierte Bereiche durch das erfindungsgemässe Verfahren entfernt werden.

Figur 2 zeigt ein weiteres Bauteil 1, das mit dem erfindungsgemäßen Verfahren behandelt werden kann.

Das Bauteil 1 besteht aus einem Substrat 4 (z. B. Nickel-, Kobalt-basierte Superlegierung) und einer Schicht 7 (z. B. MCrAlY), die degradiert ist und mit dem erfindungsgemäßen Verfahren entfernt werden soll.
Ebenso kann auch das Substrat 4 degradiert sein, wobei die degradierten Bereiche des Substrats 4 dann bspw. ebenfalls mit entfernt werden.

Bspw. in einem ersten Verfahrensschritt kann durch grobes mechanisches Vorreinigen, wie z.B. Sandstrahlen oder Strömungsschleifen ein erster Abtrag der zu entfernenden Schichtbereiche 7, 10 und/oder auch einer keramischen Wärmedämmschicht, die über der Schicht 7 angeordnet ist, erfolgen.
Die Behandlung mit Sandstrahlen und/oder Strömungsschleifen kann auch zwischen oder nach den einzelnen Salz- und Säurebehandlungen oder am Ende erfolgen.

Dann erfolgt eine Behandlung des Bauteils 1, insbesondere der zu entfernenden Schichtbereiche 7, 10 in einem flüssigen Salzbad (Schmelze), in das zumindest die Bereiche 7, 10 des Bauteils 1 eingetaucht werden.
Unter dem Begriff Salze werden bspw. u.a. Verbindungen aus Metall (Metallion) und Säurerest (Säure weniger ein Wasserstoffion) also bspw. NaHCO₃, Na₂CO₃, CaCO₃ .. und/oder Basenrest verstanden.
Die Verwendung einer solchen Verbindung für das Salzbad setzt voraus, dass es zu einem chemischen Angriff des Salzes auf das Bauteil 1 kommt.
Es kann auch das gesamte Bauteil 1, eventuell mit einer Maskierung versehen, in das Salzbad eingetaucht werden.

Das Salzbad besteht beispielsweise aus Natriumhydroxid (NaOH) oder Kaliumhydroxid (KOH) (also bspw. ein Schmelzbad, d.h. flüssig bei höheren Temperaturen als Raumtemperatur). Beide Salze können auch zusammen verwendet werden und weisen dann insbesondere ein Mischungsverhältnis von 50 zu 50 Volumenprozent auf.
Weitere Salzbäder sind denkbar.

Ebenso kann bspw. auch Natriumoxid (NaO₂) obigen Salzen als Sauerstofflieferant hinzugefügt werden, das den chemischen Angriff auf die zu entfernenden Bereiche verstärkt.
Weitere Sauerstofflieferanten sind denkbar, wie z.B. eine Sauerstoffzufuhr, Oxide oder Metalloxide.

Es können auch Behandlungen des Bauteils 1 in verschiedenen Salzbädern hintereinander vorgenommen werden.

Beispielsweise nach einer, bspw. nach jeder, Behandlung im Salzbad erfolgt eine Wässerung und/oder Trocknung.
Hierbei werden bspw. die Temperaturunterschiede zwischen Salzbad und dem Wässerungsmedium für einen Thermoschock verwendet, der den zu entfernenden Schichtbereich durch Rissbildung mechanisch schwächt.

Nach der zumindest einen Salzbadbehandlung erfolgt eine Säurebehandlung in einem zumindest ersten Säurebad, das aus einer Säure oder einem Säuregemisch besteht.

Dabei wird in einem ersten Schritt eine Säurebehandlung beispielsweise mit Salpetersäure HN0₃ und/oder Phosphorsäure H₃PO₄ durchgeführt.
Weitere Säuren (z.B. Schwefelsäure, schweflige, sapeltrige Säure, Kohlensäure, Flußsäure,....) und/oder Säuregemische sind denkbar und sind auf das jeweilige Salzbad abgestimmt. Nach einer möglichen weiteren Wässerung und Trocknung erfolgt bspw. noch eine zumindest einmalige Behandlung mit Salzsäure HCl als zweites Säurebad.
Weitere Säuren für das eventuelle zweite Säurebad sind denkbar, jedoch unterscheiden die sich von den Säuren des ersten Säurebads.

Beispielsweise nach einer, bspw. nach jeder, Behandlung mit Säure erfolgt eine Wässerung und/oder Trocknung.

Die einzelnen Behandlungsschritte, bei dem das Bauteil mit dem Salzbad oder den verschiedenen Säuren in Kontakt kommt, sowie das Wässern und Trocknen können jeweils für sich mehrfach wiederholt werden.

Figur 3 zeigt eine Vorrichtung 22, mit dem das erfindungsgemäße Verfahren durchgeführt werden kann.
Die Vorrichtung 22 besteht aus einem Behälter 19, in dem ein flüssiges Salz bzw. Salzgemisch oder eine Säure vorhanden ist.
In diese Flüssigkeit wird das Bauteil 1 eingetaucht.
Das Verfahren kann verkürzt bzw. verbessert werden, wenn eine Ultraschallsonde 16 in dem Bad 13 vorhanden ist und betrieben wird.

Figur 4 zeigt ein Bauteil 1, das nach dem erfindungsgemäßen Verfahren behandelt worden ist.
Das Bauteil 1 weist keine korrodierten Bereiche mehr auf.

Im Folgenden sind beispielhafte Behandlungsabfolgen aufgelistet:
1. Strömungsschleifen
2. Salzbad oder Salzgemischbad für 1,0 Stunde,
3. Phosphorsäurebad für 1,0 Stunde,
4. Sandstrahlen
5. Salzsäurebad für 1,5 Stunden,
6. Wässerung und/oder Trocknung
7. Salzsäurebad für 1,5 Stunden,
8. Ultraschallreinigung mit Komplexbildner

1. Sandstrahlen
2. Salzbad für 1,0 Stunde,
3. Phosphorsäurebad für 1,0 Stunde,
4. Strömungsschleifen
5. Salzsäurebad für 2,0 Stunden,
6. Wässerung und/oder Trocknung
7. Salzsäurebad für 2,0 Stunden,
8. Ultraschallreinigung mit Komplexbildner

1. Sandstrahlen
2. Salzbad für 1,0 Stunde,
3. Phosphorsäurebad für 1,0 Stunde,
4. Strömungsschleifen
5. Ultraschallreinigung mit Komplexbildner
6. Salzsäurebad für 2,0 Stunden,
9. Wässerung und/oder Trocknung
7. Salzsäurebad für 2,0 Stunden

1. Sandstrahlen
2. Salzbad für 1,0 Stunde,
3. Phosphor/Salpetersäurebad für 1,0 Stunde

1. Sandstrahlen
2. Salzbad für 1,0 Stunde,
3. Phosphor/Salpetersäurebad für 1,0 Stunde
4. Salzsäurebad

1. Sandstrahlen
2. Salzbad für 1,0 Stunde,
3. Phosphorsäurebad für 1,0 Stunde
4. Salzsäurebad

1. Sandstrahlen
2. Salzbad für 1,0 Stunde,
3.Salpetersäurebad für 1,0 Stunde
4. Salzsäurebad

Das Strömungsschleifen (siehe dazu DE 199 02 422A1) eignet sich besonders für Bauteile 1, insbesondere für Schaufeln von Turbinen, mit Innenräumen, bei denen degradierte Bereiche im Innenraum vorhanden sind.

Außenbereiche werden vorzugsweise sandgestrahlt, wobei dort bspw. Korund verwendet wird.
Dabei muss insbesondere der maximale Strahldruck und die Partikelgröße des Strahlguts eingestellt werden, um das Substrat nicht zu schädigen.

Für das Salzbad wird vorzugsweise ein Salz der Firma Degussa verwendet, das mit dem Handelsnamen DUFERRIT RS DGS vertrieben wird.
Oxide des Bauteils, die dem Salzbad ausgesetzt werden, transformieren sich in oxidreichere Verbindungen, die besser säurelöslich sind.

Die Ausdehnungskoeffizienten von Oxiden und Metallen sind i.a. unterschiedlich. Durch die Umsetzung der Bauteile 1 von einem warmen Salzbad in ein Abschreckwasserbad wird ein Thermoschock verursacht, der Risse in dem zu entfernenden Bereich (7,11) erzeugt und diesen mechanisch schwächt bspw. durch Vergrösserung der Angriffsflächen für Salz und/oder Säure.
Dieser Thermoschock wird als zusätzliche Wirkung bei der Reinigung eingesetzt.
Bei der Abschreckbehandlung ist darauf zu achten, dass ein gewisser Temperaturgradient im Bauteil nicht überschritten wird, damit keine Risse im Substrat oder Bauteil erzeugt werden.

Als Komplexbildner wird Diammonium EDTA verwendet. Der Komplexbildner kann Metalle binden, wodurch diese entfernt werden. Die Behandlung mit dem Komplexbildner kann zwischen, vor oder nach den einzelnen Salz- und Säurebehandlungen erfolgen.
Auch hier kann ebenso eine Ultraschallsonde 16 in dem Bad 13 mit dem Komplexbildner benutzt werden, um das Verfahren zu beschleunigen.

## Patentansprüche

1. Verfahren zum Entfernen eines Schichtbereichs (7,10) eines Bauteils (1),
bei dem Säure verwendet wird,
**dadurch gekennzeichnet,**
**dass** das Bauteil (1) zuerst in zumindest einem Salzbad (13) behandelt wird,
**dass** nach dem Salzbad das Bauteil (1) eine Thermoschockbehandlung durch Wässerung erfährt,
**dass** dann in einem weiteren Verfahrensschritt zumindest einmal mit zumindest einer ersten Säure oder zumindest einem ersten Säuregemisch behandelt wird,
wobei vor der Behandlung des Bauteils (1) im Salzbad (13) und/oder
nach der Behandlung im Salzbad (13) und/oder
nach der ersten Säurebehandlung und/oder
nach einer weiteren Säurebehandlung
das Bauteil (1) mit dem zu entfernenden Schichtbereich (7,10) sandgestrahlt wird oder
ein Strömungsschleifen mit dem Bauteil (1) durchgeführt wird.

2. Verfahren nach Anspruch 1,
**dadurch gekennzeichnet, dass**
für das Salzbad (13) Natriumhydroxid (NaOH) und/oder Kaliumhydroxid (KOH) verwendet wird.

3. Verfahren nach Anspruch 2,
**dadurch gekennzeichnet, dass**
für das Salzbad (13) Kaliumhydroxid und Natriumhydroxid in einem Mischungsverhältnis von 1 zu 1 (vol%) verwendet wird.

4. Verfahren nach Anspruch 1,
**dadurch gekennzeichnet, dass**
als Säure für das zumindest erste Säurebad (13) Salpetersäure (HNO₃) oder Phosphorsäure (H₃PO₄) oder eine Mischung daraus verwendet wird.

5. Verfahren nach Anspruch 1,
**dadurch gekennzeichnet, dass**
zwei verschiedene Säurebäder (13) verwendet werden.

6. Verfahren nach Anspruch 1,
**dadurch gekennzeichnet, dass**
als Säure für das zweite Säurebad (13) Salzsäure (HCl) verwendet wird.

7. Verfahren nach Anspruch 5,
**dadurch gekennzeichnet, dass**
zuerst Salpetersäure (HNO₃) oder Phosphorsäure (H₃PO₄) oder eine Mischung daraus, und
dann Salzsäure (HCl) verwendet wird.

8. Verfahren nach Anspruch 1,
**dadurch gekennzeichnet, dass**
eine Ultraschallsonde (16) in dem Bad (13) verwendet wird, um das Verfahren zu beschleunigen.

9. Verfahren nach Anspruch 1,
**dadurch gekennzeichnet, dass**
dem Salzbad zumindest ein Sauerstofflieferant hinzugefügt wird.

10. Verfahren nach Anspruch 9,
**dadurch gekennzeichnet, dass**
der zumindest eine Sauerstofflieferant ein Oxid ist.

11. Verfahren nach Anspruch 9 oder 10,
**dadurch gekennzeichnet, dass**
der zumindest eine Sauerstofflieferant ein Metalloxid ist.

12. Verfahren nach Anspruch 11,
**dadurch gekennzeichnet, dass**
das Metalloxid Natriumoxid (NaO₂ ist.

13. Verfahren nach Anspruch 1,
**dadurch gekennzeichnet, dass**
in zumindest einem Zwischenschritt eine Wässerung und/oder Trocknung des Bauteils (1) durchgeführt wird.

## Claims

1. Method for removing a layer area (7, 10) of a component (1), in which acid is used, **characterized in that** the component (1) is firstly treated in at least one salt bath (13), **in that** after the salt bath the compound (1) undergoes a thermal shock through watering, **in that**, then, in a further method step, is treated at least once with at least a first acid or at least a first acid mixture, wherein before the treatment of the component (1) in the salt bath (13) and/or after the treatment in the salt bath (13) and/or after the first acid treatment and/or after a further acid treatment, the component (1) having the layer area (7, 10) that is to be removed is sand-blasted, or flow grinding is carried out with the component (1).

2. Method according to Claim 1, **characterized in that** sodium hydroxide (NaOH) and/or potassium hydroxide (KOH) is used for the salt bath (13).

3. Method according to Claim 2, **characterized in that** potassium hydroxide and sodium hydroxide in a mixture ratio of 1 to 1 (% by volume) is used for the salt bath (13).

4. Method according to Claim 1, **characterized in that** nitric acid (HNO₃) or phosphoric acid (H₃PO₄) or a mixture thereof is used as acid for the at least first acid bath (13).

5. Method according to Claim 1, **characterized in that** two different acid baths (13) are used.

6. Method according to Claim 1, **characterized in that** hydrochloric acid (HCl) is used as acid for the second acid bath (13).

7. Method according to Claim 5, **characterized in that** first of all nitric acid (HNO₃) or phosphoric acid (H₃PO₄) or a mixture thereof, and then hydrochloric acid (HCl) are used.

8. Method according to Claim 1, **characterized in that** an ultrasound probe (17) is used in the bath (13) to accelerate the method.

9. Method according to Claim 1, **characterized in that** at least one oxygen donor is added to the salt bath.

10. Method according to Claim 9, **characterized in that** the at least one oxygen donor is an oxide.

11. Method according to Claim 9 or 10, **characterized in that** the at least one oxygen donor is a metal oxide.

12. Method according to Claim 11, **characterized in that** the metal oxide is sodium oxide (NaO₂).

13. Method according to Claim 1, **characterized in that** the component (1) is watered and/or dried in at least one intermediate step.

## Revendications

1. Procédé d'élimination d'une zone ( 7, 10 ) pelliculaire d'un élément ( 1 ),
dans lequel on utilise de l'acide,
**caractérisé**
**en ce qu'**on traite l'élément ( 1 ) d'abord dans au moins un bain (13) de sel,
**en ce qu'**après le bain de sel, l'élément (1) subit un traitement de choc thermique par immersion,
**en ce qu'**ensuite, dans un stade de procédé supplémentaire, on traite, au moins une fois, par au moins un premier acide ou par au moins un premier mélange d'acides,
dans lequel avant le traitement de l'élément ( 1 ) dans le bain ( 13 ) sel et/ou
après le traitement dans le bain ( 13 ) de sel et/ou après le premier traitement par un acide et/ou
après un autre traitement par un acide
on fait subir à l'élément ( 1 ) ayant la zone 7, 10) pelliculaire à éliminer un sablage ou
on effectue une abrasion par écoulement avec l'élément ( 1 ).

2. Procédé suivant la revendication 1,
**caractérisé en ce que**
on utilise pour le bain ( 13 ) de sel de l'hydroxyde de sodium ( NaOH ) et/ou de l'hydroxyde de potassium ( KOH ).

3. Procédé suivant la revendication 2,
**caractérisé en ce que**
on utilise pour le bain ( 13 ) de sel de l'hydroxyde de potassium et de l'hydroxyde de sodium en un rapport de mélanges de 1 à 1 ( % en Volume ).

4. Procédé suivant la revendication 1,
**caractérisé en ce que**
on utilise comme acide pour le au moins premier bain ( 13 ) d'acide, de l'acide nitrique ( HNO₃ ) ou de l'acide phosphorique ( H₃PO₄ ) ou l'un de leurs mélanges.

5. Procédé suivant la revendication 1,
**caractérisé en ce que**
on utilise deux bains ( 13 ) d'acide différents.

6. Procédé suivant la revendication 1,
**caractérisé en ce que**
on utilise comme acide pour le deuxième bain ( 13 ) d'acide de l'acide chlorhydrique ( HCl ).

7. Procédé suivant la revendication 5,
**caractérisé en ce que**
on utilise d'abord de l'acide nitrique ( HNO₃ ) ou de l'acide phosphorique ( H₃PO₄ ) ou l'un de leurs mélanges, et
ensuite de l'acide chlorhydrique ( HCl ).

8. Procédé suivant la revendication 1,
**caractérisé en ce que**
on utilise une sonde ( 16 ) d'ultrasons dans le bain ( 13 ) pour accélérer le procédé.

9. Procédé suivant la revendication 1,
**caractérisé en ce que**
on ajoute au moins un apporteur d'oxygène au bain de sel.

10. Procédé suivant la revendication 9,
**caractérisé en ce que**
le au moins un apporteur d'oxygène est un oxyde.

11. Procédé suivant la revendication 9 ou 10,
**caractérisé en ce que**
le au moins un apporteur d'oxygène est un oxyde métallique.

12. Procédé suivant la revendication 11,
**caractérisé en ce que**
l'oxyde métallique est l'oxyde de sodium ( NaO₂ ).

13. Procédé suivant la revendication 1,
**caractérisé en ce que**
on effectue dans au moins un stade intermédiaire, une immersion et/ou un séchage de l'élément ( 1 ).
